# EUROPÄISCHE PATENTANMELDUNG

(11) **EP 2 487 264 A1**
(43) Veröffentlichungstag der Anmeldung: **15.08.2012**
(21) Anmeldenummer: 11154100.9
(22) Anmeldetag: 11.02.2011
(51) Int. Cl.: C14C 3/06, C14C 9/00

(54) **Verfahren zur Konservierung von Lederhalbzeugen**

(71) Anmelder: TFL Ledertechnik GmbH, 79576 Weil am Rhein (DE)
(72) Erfinder: Fennen Jens, 79639 Grenzach-Wyhlen (DE); Renner Gabriele, 79650 Schopfheim (DE)
(74) Vertreter: Pommerenke, Alexander

(57) **Zusammenfassung**

Die vorliegende Erfindung betrifft ein Verfahren zur Konservierung von Lederhalbzeugen umfassend die Schritte:
a) Bereitstellung eines Lederhalbzeuges, das nicht mit einem Biozid behandelt wurde
b) Aufbringen einer Zusammensetzung enthaltend wenigstens ein Biozid auf wenigstens eine Seite eines Lederhalbzeuges mit einem Auftragsaggregat und optional
c) Trocknen des konservierten Lederhalbzeuges sowie ein konserviertes Lederhalbzeug, erhältlich nach dem vorgenannten Verfahren.

## Beschreibung

Die vorliegende Erfindung betrifft ein Verfahren zur Konservierung von Lederhalbzeugen sowie ein entsprechend konserviertes Lederhalbzeug.

Rohhaut sowie Vor- und Zwischenstadien der Lederproduktion, also Lederhalbzeuge, wie wet-white oder wet-blue Material, sind Angriffen von Mikroorganismen ausgesetzt. Diese Angriffe können zur Zerstörung der Vorprodukte der Lederherstellung führen. Die konservierende Behandlung unter Verwendung von Bioziden ist eine Möglichkeit, das Wachstum von Mikroorganismen zu verhindern.

Unter Konservieren wird die Verbesserung der Haltbarkeit eines durch Mikroorganismen abbaubaren Stoffes, insbesondere von Lederhalbzeugen, verstanden.

Die feuchten Stadien während der Lederherstellung in der Gerberei sind durch Mikroorganismen gefährdet und machen daher eine konservierende Behandlung erforderlich. Diese Behandlung kann prinzipiell in jedem Stadium der Lederherstellung erfolgen. Der typische Gerbprozess umfasst unter anderem die Schritte des Pickelns, der Chrom-, vegetabil- oder wet-white Gerbung, des Abstumpfens, der Fettung, der Färbung, des Abwelkens und des Zurichtens. In all diesen Stadien können Biozide der entsprechenden Flotte zugegeben werden. Dies bedingt eine hohe Einsatzmenge an Biozid, da es nicht vollständig vom Lederhalbzeug aufgenommen wird. Ein grosser Teil an Biozid verbleibt in der Flotte und wird dem Abwasser zugeführt. Die Belastung des Abwassers mit Biozid ist ein grosser Nachteil dieses Verfahrens.

So beschreibt z.B. die US 2009/0326022 A1 eine das Biozid TCMTB (2-Thiocyanatemethylthiobenzothiazol) enthaltende Zusammensetzung zur Verwendung in der Lederherstellung (wet-blue). Hierbei wird die Biozidzusammensetzung in einem ersten Schritt nach der Chromgerbung und in einem zweiten Schritt nach dem Abstumpfen der jeweiligen Flotte zugesetzt.

Die US2001/0031775 A1 beschreibt, dass durch das Vorhandensein eines Diethanolamides die Wirksamkeit eines Biozides gesteigert werden kann. Eine derartige Zusammensetzung soll in allen Phasen der Gerbung der jeweiligen Flotte zugegeben werden können.

Der Artikel "The addition of fungicides in chrome tannage and their penetration, absorption and distribution in the wet blue", erschienen in "World Leather", May 1997, Seiten 75-82, beschreibt die entsprechenden Untersuchungsergebnisse, die mit verschiedenen Bioziden an wet-blue Material vorgenommen wurden. Die Zugabe der Konservierungsmittel zu der jeweiligen Flotte erfolgte dabei an verschiedenen Stellen der Gerbung (Pickel, nach Zusatz des Gerbstoffes und nach dem Abstumpfen).

Dem Stand der Technik ist gemeinsam, dass die konservierende Behandlung mit Bioziden stets durch Zugabe zu den jeweiligen Flotten einer oder mehrerer Behandlungsschritte der Gerbung erfolgt.

Die Zugabe zur Flotte hat den Nachteil, dass das Aufziehverhalten und die Verteilung der Wirkstoffe nicht sehr effizient ist. Biozide, oder zumindest Bausteine davon, sind sensitiv gegenüber Nucleophilen und können durch diese zersetzt werden. Das Vorhandensein von Nucleophilen in der Flotte lässt sich nicht vermeiden, da Nucleophile (z.B. Sulfide, Amine etc.) von Flotte zu Flotte übertragen werden. Dies bedingt eine hohe Konzentration an Biozid in der Flotte und eine entsprechende Belastung des Abwassers durch nicht aufgenommenes Biozid.

Ein weiteres Problem stellt das Vorhandensein von natürlichen Fetten dar, die die Wirkstoffe (Biozide) emulgieren und somit zu einem unerwünschten Verbleib der Wirkstoffe in der Flotte führen.

Die Verluste an wirksamem Biozid können daher zwischen 50 - 90% der eingesetzten Menge betragen, was nicht nur ein ökonomisches Problem darstellt, sondern auch ein potentielles toxikologisches Problem, da die Wirkstoffe in die Abwässer gelangen, die entsprechend aufbereitet werden müssen.

Es besteht daher ein Bedarf an einem verbesserten Verfahren zur Konservierung von Lederhalbzeugen, das eine vergleichbare oder verbesserte Konservierung bei geringeren Kosten, geringerer Abwasserbelastung und geringeren Konzentrationen an Bioziden ermöglicht.

Die technische Aufgabe der vorliegenden Erfindung wird durch ein Verfahren zur Konservierung von Lederhalbzeugen umfassend die Schritte:
a) Bereitstellung eines Lederhalbzeuges, das nicht mit einem Biozid behandelt wurde;
b) Aufbringen einer Zusammensetzung enthaltend wenigstens ein Biozid auf wenigstens einer Seite eines Lederhalbzeuges mit einem Auftragsaggregat und optional
c) Trocknen des konservierten Lederhalbzeuges gelöst.

Das Lederhalbzeug, das in Schritt a) bereitgestellt wird, wurde in vorhergehenden Schritten und insbesondere in einer vorhergehenden Behandlung in der Flotte nicht mit einem Biozid behandelt. Erstmalig wird in Schritt b) des vorliegenden Verfahrens wenigstens ein Biozid auf das Lederhalbzeug aufgebracht.

Überraschenderweise ist das Aufziehverhalten und die Verteilung der Biozide innerhalb des behandelten Lederhalbzeuges sehr gut und insbesondere effizienter als bei der Zugabe von Biozid in der Flotte, wie dies im Stand der Technik vorgeschlagen wird. Die Behandlung ist ökonomischer. Dies wird sowohl durch eine grössere Effizienz, als auch durch eine verbesserte Kontrolle des Anteils an Biozid bewirkt. Zum Beispiel kann nicht aufgezogenes Biozid gezielt aufgefangen und wieder eingesetzt werden, was bei der Anwendung in der Flotte nicht möglich ist. Gleiches gilt für einen sich anschliessenden Waschgang. Im Ergebnis können die bei Behandlung in der Flotte üblichen Verluste an Biozid (50 - 90% der eingesetzten Menge) überraschenderweise reduziert werden. Ausserdem wird die Belastung des Abwassers drastisch reduziert.

Vorzugsweise enthält die Zusammensetzung des Schrittes b) Mikrokapseln und das wenigstens eine Biozid ist in diese Mikrokapseln eingekapselt und/oder das wenigstens eine Biozid ist immobilisiert. Das Biozid kann durch Aufzug oder Bindung (Adsorption) an ein inertes Trägermaterial, wie z.B. Zeolithe, immobilisiert werden.

Unter Lederhalbzeug wird vorzugsweise die Blösse verstanden, die die Grundoperation Gerbung durchlaufen hat. Es ist ein fertig gestelltes Zwischenprodukt und gleichzeitig Substrat des erfindungsgemässen Verfahrens. Lederhalbzeuge (Substrate), die sich für diesen separaten Behandlungsschritt besonders eignen, sind bereits fertig hergestellte Lederhalbzeuge oder Lederhalbfertigprodukte. Insbesondere handelt es sich um Häute oder Felle, die im nassen "free-of-chrome" (wet-white) gegerbten, vorzugsweise im nassen, chrom-gegerbten (wet-blue) Zustand, vorliegen.

Vorzugsweise werden die Lederhalbzeuge in einem entwässerten Zustand eingesetzt.

Das Entwässern des Lederhalbzeuges kann mittels bekannter Methoden, z.B. durch Abwelken, geschehen. Hierzu wird üblicherweise eine spezielle Abwelkmaschine (sammying machine) eingesetzt; dies kann aber auch z.B. mittels einer Zentrifuge geschehen. Der Wassergehalt der Lederhalbzeuge, wie Häute und Felle, geht dabei von 60 - 70 Gew.-% auf 50 - 65 Gew.-% zurück. Vorzugsweise liegt der Wassergehalt des Lederhalbzeuges nach dem Abwelken im entwässerten Zustand bei 50 - 60 Gew.-%. Weitere übliche mechanische Arbeiten, die am Lederhalbzeug vor der Aufbringung der Zusammensetzung enthaltend wenigstens ein Biozid stattfinden können, sind das Spalten und Egalisieren und das Ausrecken unmittelbar nach dem Abwelken.

Vorzugsweise wurde das Lederhalbzeug vor Aufbringung der Zusammensetzung in Schritt b) entwässert, wobei der Wassergehalt des Lederhalbzeuges vorzugsweise 50 - 60 Gew.-% ist. Vorzugsweise ist das Lederhalbzeug des Schrittes a) ein wet-blue oder wet-white Material.

Als Biozide können die für die Konservierung von Lederhalbzeugen üblichen Biozide eingesetzt werden. Besonders bevorzugt sind die in der Zusammensetzung des Schrittes b) enthaltenen Biozide, ausgewählt aus der Gruppe umfassend OIT (2-n-Octylisothiazolin-3-on), TCMTB (2-Thiocyanatomethyl-benzothiazol), OPP (ortho-Phenylphenol), CMK (Chlor-3-methylphenol, p-Chlor-m-kresol), BCM (Benzimidazolylcarbaminsäuremethylester), MBT (Methylene-bis-thiocyanate), p-[(Diiodmethyl)sulfonyl]toluol, Carbendazim (Methyl-1H-benzimidazol-2-ylcarbamat) oder Mischungen derselben. Es können auch Gemische aus zwei oder mehr als zwei verschiedenen Bioziden verwendet werden.

Der Anteil an Biozid in der Zusammensetzung des Schrittes b) ist vorzugsweise 10 Gew.-% bis 0,001 Gew.-%, bezogen auf die Gesamtmenge der Zusammensetzung. In einer weiter bevorzugten Ausführungsform ist der Anteil an Biozid in der Zusammensetzung des Schrittes b) vorzugsweise 5 Gew.-% bis 0,001 Gew.-%, weiter bevorzugt 2 Gew.-% bis 0,001 Gew-% und am meisten bevorzugt 1 Gew.-% bis 0,001 Gew.-%, bezogen auf die Gesamtmenge der Zusammensetzung. Als Lösungsmittel wird vorzugsweise Wasser in der Zusammensetzung eingesetzt.

Vorzugsweise werden in Schritt b) 1 bis 50 g der Zusammensetzug pro m² Lederhalbzeug aufgebracht.

Die zur Verwendung kommende Menge an Biozid liegt vorzugsweise innerhalb der von den jeweiligen Herstellern angegebenen niedrigsten und höchsten Menge. Da das erfindungsgemässe Verfahren überraschenderweise ein sehr gutes Aufziehverhalten des Biozids zeigt und, verglichen mit dem Einsatz in der Flotte gemäss dem Stand der Technik, zugleich eine sehr gute Verteilung des Biozids ermöglicht, stellt eine geringere Gesamtmenge an Biozid eine ausreichende Konservierung der Lederhalbzeuge sicher. Als besonders bevorzugtes Biozid wird OIT (2-n-Octylisothiazolin-3-on) eingesetzt.

Die Zusammensetzung des Schrittes b) kann mit einem bei Raumtemperatur festen oder flüssigen Biozid oder aus einer Formulierung enthaltend Biozid hergestellt werden. Die Zusammensetzung kann, neben dem wenigstens einen Biozid, weitere übliche Inhaltsstoffe enthalten. Dies sind beispielsweise Verdickungsmittel, Entschäumer, Stoffe zur Einstellung des pH-Werts, Duftstoffe, Dispergierhilfsmittel, färbende oder verfärbungsvermeidende Stoffe, Komplexierungsagenzien und Stabilisatoren. Handelsübliche Biozide enthalten das oder die jeweiligen Biozid(e) in emulgierter oder dispergierter Form.

Vorzugsweise wird das Biozid in der handelsüblichen Form ohne weitere Zusatzstoffe verwendet. Es kann auf die entsprechend notwendige Konzentration an Biozid in der Zusammensetzung des Schrittes b) verdünnt werden. Als Verdünnungsmittel wird vorzugsweise Wasser verwendet.

Vorzugsweise enthält die Zusammensetzung des Schrittes b) Mikrokapseln und das wenigstens eine Biozid ist in diese Mikrokapseln eingekapselt und/oder das wenigstens eine Biozid ist immobilisiert.

Die Verkapselung des wenigstens einen Biozids kann in üblicher und dem Fachmann bekannter Weise durchgeführt werden, beispielsweise, wie in Ullmann's Encyclopedia of Industrial Chemistry, 6th edition, 1999, Electronic Release, "Microencapsulation", beschrieben. Geeignete Biozide in bereits immobilisierter oder auch enkapsulierter respektive verkapselter Form sind kommerziell erhältlich. Eine Verkapselung hat die Vorteile, dass man nicht unmittelbar mit den Bioziden in Kontakt kommen kann, wenn die Zusammensetzung des Schrittes a) hergestellt wird und die Biozide selbst wiederum vor einem möglichen Kontakt mit Nucleophilen geschützt sind. Ein weiterer Vorteil der Verkapselung ist die durch die Verkapselung bedingte, retardierende Freisetzung des oder der Biozide(s), die vorteilhaft für die Konservierung der Lederhalbzeuge ist.

Die Lederhalbzeuge werden vorzugsweise in entwässertem Zustand in Schritt b) eingesetzt, wie z.B. nach dem Abwelken und gegebenenfalls dem nachfolgenden Spalten und Egalisieren. Dies hat den Vorteil, dass die Lederhalbzeuge dann weitgehend entwässerte Oberflächen aufweisen. Die Aufnahme des Biozids in das Lederhalbzeug ist somit verbessert.

Das Aufbringen der Zusammensetzung in Schritt b) mit Hilfe eines Auftragsaggregates auf die vorzugsweise entwässerten Lederhalbzeuge kann mittels spezieller Beschichtungstechniken erfolgen. Bei der Beschichtung wird die Zusammensetzung auf das Lederhalbzeug aufgebracht und verbleibt nach der optionalen Trocknung auf diesem. Dies ist unabhängig davon, wie ausgeprägt die Affinität zwischen Substratoberfläche und Wirkstoff ist. Nach Schritt c), dem Trocknen, ist das nunmehr konservierte Lederhalbzeug lager- und transportfähig. Das Aufbringen der Zusammensetzung enthaltend Biozid in Schritt b) mit Hilfe eines Auftragsaggregates erfolgt vorzugsweise auf beiden Seiten des Lederhalbzeuges.

Das Aufbringen der Zusammensetzung auf das Lederhalbzeug in Schritt b), kann durch bekannte Techniken, wie mittels Sprüh-, Tauch- oder Walzenauftrag, erfolgen. Ein Tauchauftrag kann z.B. mechanisch in einer ersten bevorzugten Ausführungsform derart erfolgen, dass die Zusammensetzung mittels einer Durchlaufmaschine ("Through-feed") aufgebracht wird, bei der das Lederhalbzeug mittels Walzen zunächst entwässert und anschliessend durch ein Bad mit der Zusammensetzung enthaltend Biozid getaucht wird. Das Lederhalbzeug wird anschliessend nochmals mittels Rollen ausgepresst (abgequetscht), so dass die nicht applizierte Restmenge an Zusammensetzung aufgefangen und gegebenenfalls wieder verwendet werden kann. Dies ist bei den Verfahren des Standes der Technik nicht möglich.

In einer weiteren bevorzugten Ausführungsform kann das Aufbringen in Schritt b) mechanisch derart erfolgen, dass die Zusammensetzung mittels einer Walzenauftragmaschine (reverse roll(er) coating machine) zunächst auf eine Seite des Lederhalbzeuges aufgebracht wird. Hierbei lässt sich vorzugsweise die Geschwindigkeit einer Stützwalze (support roller) und der Abstand zwischen Dosier- und Anwendungswalze (metering and application roller) so einstellen, dass ein besonders effektives Aufbringen der Zusammensetzung ermöglicht wird. Die Aufbringung der Zusammensetzung kann nach Wenden des Lederhalbzeuges auf der anderen Seite des Lederhalbzeuges wiederholt werden.

Ein weiterer Gegenstand der vorliegenden Erfindung ist ein konserviertes Lederhalbzeug, das mit dem vorgenannten Verfahren erhältlich ist.

### Beispiele

Die nachfolgenden Beispiele erläutern die Erfindung näher. Die mikrobiologischen Eigenschaften wurden jeweils mittels der "TEGEWA"-Methode untersucht. Diese Methode ist z.B. im Zeitschriftenartikel "TEGEWA-Methode zur Prüfung der Schimmelpilzfestigkeit von Wet-blue", Das Leder, Heft 7/8 1996, Seiten 144-150, beschrieben.

### A) Aufbringung der Zusammensetzung mittels Walzenauftragmaschine (reverse roll(er) coating machine)

Eine 1 %-ige Lösung der Biozidfomulierung Acticide^{®} WB 909 der Firma Thor wurde in Wasser auf ein Lederhalbzeug aufgebracht, wobei die Handelsware einen Gehalt von 9% des Wirkstoffes OIT aufweist. Verschiedene Mengen wurden mittels einer Walzenauftragmaschine auf ein frisch hergestelltes wet-blue mit einer Dicke von 2,2 mm appliziert. Der Wassergehalt des Substrates betrug 60% nach Abwelken. Das Gewicht des entwässerten Materials betrug ca. 2200 g/m²_{.}

**Tabelle 1**

| wet blue [Proben-nummer] | Wirkstoff-menge in [g/m²] ¹⁾ | Wirkstoff-menge in [g/m²] ^{2*)*} | OIT [ppm] (total) ³⁾ | Mikrobiologischer logischer Test ⁴⁾ (Narbenseite) | Mikrobiologischer Test ⁴⁾ (Fleischseite) |
|---|---|---|---|---|---|
| 1 | 0,046 | 0,056 | 22 | - - | - - |
| 2 | 0,088 | 0,111 | 42 | + | - |
| 3 | 0,140 | 0,180 | 66 | + | + |
| 4 | 0,186 | 0,228 | 92 | + | + |
| 5 | 0,238 | 0,277 | 115 | + | + |
| 6 | 0,288 | 0,316 | 136 | + | + |

| | | | | | |
|---|---|---|---|---|---|
| ¹⁾ 1 %-ige Lösung Acticide^{®} WB 909, Auftrag auf der Narbenseite ²⁾ 1 %-ige Lösung Acticide^{®} WB 909, Auftrag auf der Fleischseite ³⁾ Gehalt des Leders an OIT (mg OIT pro kg Leder) ⁴⁾ - - = Test nicht bestanden, + = Test bestanden. Test nach "TEGEWA"-Methode | | | | | |

### B) Konservierung in der Flotte im Fass (Vergleichsversuch)

Parallel zu den obigen Tests wurden Vergleichsversuche durchgeführt. Hierzu wurde das Biozid der im Fass befindlichen Flotte zugegeben. Als Substrat dienten gebeizte Häute, die gepickelt und einer Chromgerbung unterzogen wurden, um frisch hergestelltes wet-blue zu erzeugen.

0,1, 0,2 und 0,3 Gew.-% einer Lösung der Biozidformulierung Acticide^{®} WB 909 (9% Gehalt) wurden der Flotte nach Zugabe des Chromsalzes zugesetzt (basierend auf dem Blössengewicht: das Gewicht des Materials betrug ca. 8000 g / m²). Nach erfolgter Chromgerbung und dem sich anschliessenden Abwelken (das Gewicht des entwässerten wet-blue betrug ca. 4000 g/m²) wurde der OIT-Gehalt bestimmt:

**Tabelle 2**

| wet blue [Proben-nummer] | Biozid (Gew.-%) | OIT [ppm] (total) ³⁾ | Mikrobiologischer Test ⁴⁾ (Narbenseite) | Mikrobiologischer Test ⁴⁾ (Fleischseite) |
|---|---|---|---|---|
| 7 | 0,009 | 40 | - - | - - |
| 8 | 0,018 | 93 | - - | - - |
| 9 | 0,027 | 128 | + | + |

| | | | | |
|---|---|---|---|---|
| ³⁾ Gehalt des Leders an OIT (mg OIT pro kg Leder) ⁴⁾ - - = Test nicht bestanden, + = Test bestanden. Test nach "TEGEWA"-Methode. | | | | |

Die folgende Tabelle 3 zeigt die eingesetzten Wirkstoffmengen und den jeweiligen festgestellten Wirkstoffgehalt nach der Anwendung im Vergleich zwischen der erfindungsgemässen Anwendung mittels Walzenauftragmachine (Tabelle 1, Probe 3) und mittels konventioneller Fassapplikation (Tabelle 2, Probe 8).

**Tabelle 3**

| wet blue [Proben-nummer] | OIT [ppm] (total) ²⁾ | OIT [ppm] (total) ³⁾ | Mikrobiologischer Test ⁴⁾ (Narbenseite) | Mikrobiologischer Test ⁴⁾ (Fleischseite) |
|---|---|---|---|---|
| 3 | 145 | 66 | + | + |
| 8 | 360 | 93 | - - | - - |

| | | | | |
|---|---|---|---|---|
| ²⁾ Acticide^{®} WB 909, eingesetzte Menge bezogen auf das jeweilige Substratgewicht (wet blue) ³⁾ Gehalt des Leders an OIT (mg OIT pro kg Leder) ⁴⁾ - - = Test nicht bestanden, + = Test bestanden. Test nach "TEGEWA"-Methode. | | | | |

Aus dem in Tabelle 3 aufgeführten Vergleich geht der Vorteil des erfindungsgemässen Verfahrens hervor. Beim erfindungsgemässen Walzenauftrag (Probe 3) verbleiben ca. 46% der eingesetzten Biozidmenge auf dem Substrat. Zudem wurde der mikrobiologische Test auf beiden Lederseiten bestanden. Bei der Fassapplikation (Probe 8) wurden hingegen nur ca. 25.8% der eingesetzten Biozidmenge als auf dem Substrat verbleibend festgestellt. Trotz der mehr als doppelten Einsatzmenge (360 ppm versus 150 ppm) wurde der biologische Test nicht bestanden. Das Aufziehverhalten und die Verteilung der Wirkstoffe ist im erfindungsgemässen Verfahren sehr gut, insbesondere effizienter als bei der üblichen Anwendung in der Flotte. Die Behandlung ist somit ökonomischer.

## Patentansprüche

1. Verfahren zur Konservierung von Lederhalbzeugen umfassend die Schritte:
a) Bereitstellung eines Lederhalbzeuges, das nicht mit einem Biozid behandelt wurde
b) Aufbringen einer Zusammensetzung enthaltend wenigstens ein Biozid auf wenigstens eine Seite eines Lederhalbzeuges mit einem Auftragsaggregat und optional
c) Trocknen des konservierten Lederhalbzeuges.

2. Das Verfahren gemäss Anspruch 1, **dadurch gekennzeichnet, dass** die Zusammensetzung des Schrittes b) fest oder flüssig ist.

3. Das Verfahren gemäss Anspruch 1 oder 2, **dadurch gekennzeichnet, dass** die Zusammensetzung des Schrittes b) Mikrokapseln enthält und dass wenigstens ein Biozid in diese Mikrokapseln eingekapselt ist und/oder dass wenigstens ein Biozid immobilisiert ist.

4. Das Verfahren gemäss wenigstens einem der Patentansprüche 1 bis 3,
**dadurch gekennzeichnet, dass** die Zusammensetzung des Schrittes b) auf beide Seiten des Lederhalbzeuges aufgebracht wird.

5. Das Verfahren gemäss wenigstens einem der Patentansprüche 1 bis 4,
**dadurch gekennzeichnet, dass** das Biozid des Schrittes b) ausgewählt ist aus der Gruppe umfassend OIT (2-n-Octylisothiazolin-3-on), TCMTB (2-Thiocyanatomethyl-benzothiazol), OPP (ortho-Phenylphenol), CMK (Chlor-3-methylphenol, p-Chlor-m-kresol), BCM (Benzimidazolylcarbaminsäuremethylester), MBT (Methylene-bis-thiocyanate), p-[(Diiod-methyl)sulfonyl]toluol, Carbendazim (Methyl-1H-benzimidazol-2-ylcarbamat) oder Mischungen derselben.

6. Das Verfahren gemäss wenigstens einem der Patentansprüche 1 bis 5,
**dadurch gekennzeichnet, dass** das Auftragsaggregat des Schrittes b) eine Walzenauftragsmaschine ist.

7. Das Verfahren gemäss wenigstens einem der Patentansprüche 1 bis 6,
**dadurch gekennzeichnet, dass** das Auftragsaggregat des Schrittes b) eine Durchlaufmaschine ist.

8. Das Verfahren gemäss wenigstens einem der Patentansprüche 1 bis 7,
**dadurch gekennzeichnet, dass** das Lederhalbzeug vor Aufbringung der Zusammensetzung in Schritt b) entwässert wurde, wobei der Wassergehalt des Lederhalbzeuges vorzugsweise 50 - 60 Gew.-% ist.

9. Das Verfahren gemäss wenigstens einem der Patentansprüche 1 bis 7,
**dadurch gekennzeichnet, dass** das Lederhalbzeug des Schrittes a) ein wet-blue oder wet-white Material ist.

10. Konserviertes Lederhalbzeug, erhältlich nach dem Verfahren gemäss wenigstens einem der Patentansprüche 1 bis 9.
